# EUROPÄISCHE PATENTSCHRIFT

(11) **EP 4 046 556 B1**
(45) Veröffentlichungstag und Bekanntmachung des Hinweises auf die Patenterteilung: **02.07.2025**
(21) Anmeldenummer: 22157088.0
(22) Anmeldetag: 16.02.2022
(51) Int. Cl.: A47K 3/02, A47K 3/00

(54) **SANITÄRWANNE UND VERFAHREN ZUR HERSTELLUNG EINER SANITÄRWANNE**
BATH AND METHOD FOR MANUFACTURING A BATH
BAIGNOIRE SANITAIRE ET PROCÉDÉ DE FABRICATION D'UNE BAIGNOIRE SANITAIRE

(30) Priorität: 17.02.2021 DE 102021103748
(43) Veröffentlichungstag der Anmeldung: 24.08.2022
(73) Patentinhaber: Bette GmbH & Co. KG, 33129 Delbrück (DE)
(72) Erfinder:
(74) Vertreter: Dantz, Jan Henning

(56) Entgegenhaltungen:
- EP-A1- 3 593 688
- WO-A1-2014/015896
- DE-A1- 102015 013 400
- FR-A- 1 515 910
- KR-Y1- 200 396 413
- US-A1- 2019 208 965

## Beschreibung

Die vorliegende Erfindung betrifft eine Sanitärwanne nach dem Oberbegriff des Anspruchs 1 und ein Verfahren zur Herstellung einer Sanitärwanne nach dem Oberbegriff des Anspruchs 9.

Bisherige Antirutsch Oberflächen sind im sanitären Bereich, insbesondere bei Badewannen und Duschwannen aller Materialarten, immer sichtbar. Zu nennen sind hier einmal Antirutsch Beschichtungen, die auf Quarzsand Partikeln basieren, die in die Glasur eingearbeitet/eingebrannt werden. Hier sind die Quarzsand Partikel immer sichtbar und fühlbar. Bei diesen Antirutsch Arten ist das Material nicht vollflächig aufgetragen, sondern in Form von Punkten/Quadraten im Wechsel zu der "normalen" Oberfläche.

Eine andere bestehende Art zur Herstellung von Antirutsch Eigenschaften ist das Einbrennen eines grob gemahlenen Emails. Hierbei wird das Email-Granulat nicht vollständig zu Staub fein gemahlen, sondern gröbere Partikel werden in das flüssige Email, die Emulsion eingearbeitet. Beim Brennvorgang schmelzen die gröberen Partikel nicht komplett auf und somit entsteht keine glatte Oberfläche, sondern eine raue Fläche (ähnlich Schmirgelpapier). Auch hier ist das Endergebnis sichtbar, da die gröberen Partikel das Licht anders brechen, als eine glatt gebrannte Glasur/Email.

Die Nachteile im Stand der Technik liegen darin, dass zum einen die Antirutsch-Oberflächen immer sichtbar sind. Darüber hinaus müssen auch Abstriche bei den Reinigungseigenschaften gemacht werden. Da sowohl das Antirutsch über die Quarzsand Partikel, als auch über das gröbere Email eine (partiell) raue Oberfläche zurücklassen, können sich Kalk und Schmutz hier absetzen. Die Reinigung ist deshalb nicht immer einfach.

WO 2014/015896 A1 offenbart eine sanitäre Einrichtung mit einem Grundkörper aus einem Metall, der mit einer Emailschicht versehen ist, welche eine Grundschicht aus einem Grundemail aufweist, auf der eine Deckschicht aus einem Deckemail aufgebracht ist, um die Schlagfestigkeit zu erhöhen.

DE 10 2018 118 041 A1 offenbart eine Sanitärwanne mit einem Wannenkörper aus Stahl und einer auf dem Wannenkörper angeordneten Beschichtung aus Email, wobei die Beschichtung mit einem Laserstrahl erzeugte makroskopische Strukturen aufweist.

Ausgehend von dieser Vorbetrachtung ist es daher die Aufgabe der vorliegenden Erfindung eine Sanitärwanne mit rutschhemmender Oberfläche bereitzustellen, welche sich einfach reinigen lässt.

Die Erfindung löst diese Aufgabe durch das Bereitstellen einer Sanitärwanne mit den Merkmalen des Anspruchs 1 und durch ein Verfahren mit den Merkmalen des Anspruchs 9.

Erfindungsgemäß weist eine Sanitärwanne einen geformten Wannenkörper aus einem Stahlblech auf, der zumindest an einer Oberseite mit einer Emailbeschichtung versehen ist. Dabei ist auf die Emailbeschichtung/Glasur zumindest bereichsweise mit einer rutschhemmendwirkenden, titandioxidhaltigen Behandlung versehen. Die Begriffe Glasur, Email und Emaille werden im Kontext der vorliegenden Anmeldung synonym verwendet.

Als Titandioxid wird bevorzugt im Rahmen der vorliegenden Erfindung Titandioxid in der Modifikation als Anatas oder Gemische mehrerer Modifikationen umfassend Anatas genutzt. Somit kann zumindest auch nur ein Teil der eingesetzten Titandioxidpartikel als Anatas ausgebildet sein. Diese Modifikation weist eine geringere Oberflächenrauhigkeit und eine gute gesundheitliche Verträglichkeit auf. Allerdings ist auch die Nutzung der weiteren Modifikationen wie Brookit oder Rutil im Rahmen der vorliegenden Erfindung als reine Modifikationen oder in Gemischen mehrerer Modifikationen möglich.

Bevorzugt kann ein überwiegender Teil der Titandioxid-Partikel der Beschichtung stäbchenförmig ausgebildet sein bzw. eine stäbchenförmige Geometrie aufweisen.

Die Beschichtung ist im Unterschied zu einer vollflächigen Beschichtung als eine als partikulär-verteilte Beschichtung ausgebildet, in welcher die Partikel voneinander beabstandet auf der Email-Oberfläche vorliegen. Der Bedeckungsgrad der Email-Oberfläche kann dabei erfindungsgemäß weniger als 50%, besonders bevorzugt weniger als 20% bezogen auf den beschichteten Bereich, betragen. In diesem Bereich ist somit weniger als 20% der Oberfläche von Partikeln der Beschichtung bedeckt und die Fläche zwischen den Partikeln ist unbedeckt.

Die titandioxidhaltige Behandlung weist im Vergleich zu einer Silikatbeschichtung eine geringere Oberflächenrauhigkeit auf. Zudem kann das Mittel der Behandlung je nach Modifikation des eingesetzten Titandioxids bevorzugt transparent oder alternativ weiß ausgebildet sein.

Titandioxid kann, insbesondere bei Einsatz der Konfigurationen als Rutil oder Anatas zugleich als Aufheller des Emaille-Untergrunds dienen, insbesondere im trockenen Zustand der Sanitärwanne, so dass Verfärbungen oder Fehlstellen, welche bei der thermischen Behandlung im Rahmen der Herstellung der Emailleschicht auftreten, durch Einsatz der titandioxidhaltigen Behandlung überdeckt werden.

Diese Vorteile der geringeren Oberflächenrauhigkeit und der Funktion der Aufhellung sind beim Einsatz im Bereich der Sanitärwannen besonders gefragt.

Ein Vorteil der Erfindung ist zudem, dass nach dem Auftrag des Mittels, der Neutralisierung mit Wasser und dem Trocknen des Produktes auf der "normalen" Oberfläche nur noch die fest an der Oberfläche haftenden in gleichen Abständen verteilten Titanstäbchen haften bleiben.

D.h. wenn man die Oberfläche der Sanitärwanne mit der Handfläche berührt, berührt man größtenteils die Originaloberfläche, also das Email.

Weitere vorteilhafte Ausgestaltungen der Erfindung sind Gegenstand der Unteransprüche.

Um eine ideale Bedeckung und gleichmäßige Einstellung der Oberflächenrauhigkeit zu erreichen ist es von Vorteil, wenn das Mittel zur Behandlung mit einer Auftragsmenge von bis zu 200ml/m² aufgetragen wird, vorzugsweise von 80 - 120 ml/m².

Zur Erhöhung der Abriebsfestigkeit kann es von Vorteil sein, wenn die Behandlung zusätzlich zum Titandioxid einen keramischen Bestandteil, so z.B. eine Siliziumspezies, ein Silikat und/oder insbesondere Obsidian aufweist. Dies kann zur Erhöhung der Abriebsfestigkeit der Behandlung beitragen, allerdings kann dadurch zugleich die Oberflächenrauhigkeit erhöht werden. Daher ist ein bevorzugter Bereich für den Gehalt an Obsidian in der Beschichtung vorteilhaft bei weniger als 50 Gew.%., vorzugsweise zwischen 2-30 Gew.%.

Weiterhin optional kann die Beschichtung amorphes Silikat, besonders bevorzugt bis zu 30 Gew.% bezogen auf die Gesamtmasse der rutschhemmenden Beschichtung, aufweisen.

Die Verteilung des Titandioxids im Behandlungsbereich bzw. Beschichtungsbereich kann um weniger als 30% des mittleren Flächengewichts variieren, um dadurch eine möglichst hohe Homogenität bei der Verteilung zu erreichen. Die Verteilung bezieht sich auf eine Partikelverteilung in einer partikulären Beschichtung. Ein entsprechend großer Messbereich z.B. 25 cm² muss für die Bestimmung des Flächengewichts und einer Verteilung gewählt werden. Weiterhin kann die Sanitärwanne einen Bodenbereich, eine Seitenwand und einen Wannenrand aufweist, wobei die Sanitärwanne die Behandlung zumindest bereichsweise im Bereich des Bodens und des Wannenrandes aufweist. Die Behandlung kann insbesondere eine Beschichtung sein. Dadurch wird die Gefahr eines Abrutschens sowohl der Füße als auch der Hände beim Abstützen am Wannenrand verringert. Optional kann die Sanitärwanne auch vollflächig an einer Oberseite beschichtet sein.

Weiterhin wird ein erfindungsgemäßes Verfahren mit den Merkmalen des Anspruchs 9 offenbart.

Ein erfindungsgemäßes Verfahren zur Herstellung einer Sanitärwanne, insbesondere einer erfindungsgemäßen Sanitärwanne, umfasst zumindest die folgenden Schritte:
A Formen eines Wannenkörpers aus einem Stahlblech;
B Beschichten des Wannenkörpers zumindest an einer Oberseite mit einer Emailbeschichtung;
C Einbrennen der Emailbeschichtung an dem Wannenkörper bei einer Einbrenntemperatur T1;
D zumindest bereichsweises Auftragen einer Behandlungsflüssigkeit, als Beschichtungsdispersion, zur Herstellung einer transparenten rutschhemmenden Wirkung auf der Emailbeschichtung, und
E Abwaschen des flüssigen Materials von der Emailbeschichtung nach einer Einwirkzeit, dadurch gekennzeichnet, dass die Einwirkzeit der flüssigen Beschichtungsdispersion (401) zwischen 30 und 90 Sekunden beträgt.

Ein besonderer fertigungstechnischer Vorteil bei der Herstellung der Sanitärwanne ist, dass die gebrauchsfertige Sanitärwanne zunächst produziert, und sodann werksseitig mit der titandioxidhaltigen Antirutsch-Behandlung versehen wird. Die Behandlung wird nach der Temperaturbehandlung zur Emailleverdichtung vollzogen. Die Antirutschbeschichtung muss nicht zusätzlich erwärmt werden, wodurch es weder zu einer einen temperaturbedingte Materialausdehnung mit entsprechenden Materialspannungen und/oder -rissen kommt noch eine unbeabsichtigte Phasenumwandlung von Titandioxid erfolgt. So ist eine Phasenumwandlung bei Titandioxid von Anatas zu kristallineren Variante des Rutils bekannt, welche bei 400°C-600°C erfolgt. Eine derartige Umwandlung und die damit auftretenden Materialveränderungen sowohl des Stahls, der Email und insbesondere des Antirutschmediums wird im vorliegenden Verfahren verhindert, da sämtliche weitere Herstellungsschritte nach Schritt C weit unterhalb von 400°C, vorzugsweise unterhalb von 200°C, erfolgen und auch die Gebrauchstemperatur der Sanitärwanne weit unterhalb dieser Grenze ist.

Das Verfahren hat zudem den Vorteil, dass eine thermische Verformung der Grundform der Sanitärwanne, also ein thermisches Verziehen unter Temperatureinfluss, nach dem Schritt C quasi ausgeschlossen ist.

Insbesondere wird während der Einwirkzeit die Temperatur von mehr als 120°C nicht überschritten. Das Auftragen in Schritt D und das anschließende Einwirken in Schritt E geht somit nicht mit einem Einbrennen, wie dies z.B. bei Ausbildung einer Emailbeschichtung notwendig ist, einher.

Vorteilhafte Ausgestaltungen des erfindungsgemäßen Verfahrens sind Gegenstand der Unteransprüche.

Erfindungsgemäß beträgt die Einwirkzeit der flüssigen Beschichtungsdispersion zwischen 30 und 90 Sekunden. Diese Einwirkzeit stellt ein Optimum zwischen der Einstellung der Oberflächenrauhigkeit dar, um einerseits eine Antirutschwirkung zu erreichen und dass andererseits die Oberflächenrauhigkeit nicht zu hoch wird, als dass eine verstärkte Anlagerung von Schmutz oder dergleichen begünstigt wird. Außerdem kann eine zu lange Einwirkzeit zu Farbveränderungen der Glasur führen.

Es ist von Vorteil, dass die Beschichtungsdispersion zumindest 2 Gew.%, vorzugsweise zwischen 3 und 6 Gew.% des Titandioxids, aufweist. Diese Konzentration ermöglicht eine kontrolliertere Einstellung der Schichtdicke und/oder der Oberflächenrauhigkeit. Eine zu hohe Konzentration kann u.U. bei ungünstigen Lagerbedingungen oder bei Oberflächenkontakt zu einer spontanen Fällungsreaktion des Titandioxids aus Beschichtungsdispersion führen.

Eine besseren Stabilisierung der Titandioxid-Partikel in der Dispersion wird ermöglicht, sofern die Beschichtungsdispersion Glycerin, vorzugsweise zumindest zu 50 Gew.%, aufweist. Glycerin ist wasserlöslich und im Wesentlichen stabil gegenüber Verdunstungseffekten.

Zur Steigerung der Stabilität der Dispersion kann die Beschichtungsdispersion zudem eines oder mehrere Dispergiermittel aufweisen.

Einer oder mehrere weitere Bestandteile der Behandlungsdispersion, insbesondere in der Ausgestaltung als Beschichtungsdispersion, können ausgesucht sein aus einer Klasse bestehend aus: einem oder mehreren Emulgatoren, einem oder mehreren Tensiden, einem vernetzen Polymer.

Das vernetzte Polymer kann insbesondere ein Thermoplast wie z.B. EFA sein. Weiterhin kann die Behandlungsdispersion auch eine Ethylen-Propylen-Komponente, z.B. ein Polymer oder Oligomer aus den vorgenannten Bestandteilen, und/oder Epichlorhydrin enthalten.

Das Abwaschen der Behandlungsdispersion erfolgt vorzugsweise mit Wasser oder einem wasserhaltigen Spülmittel, wobei insbesondere anorganische Bestandteile der Dispersion, wie Titandioxid oder optional Obsidian oder Silikat auf der Wannenoberfläche zurückbleiben.

Die Temperatur während des Auftrags in Schritt D oder während der Einwirkzeit weniger als die Einbrenntemperatur T1, vorzugsweise weniger als 120°C, besonders bevorzugt zwischen 10-50°C betragen, so dass ein zu schnelles Abscheiden von Bestandteilen auf der Oberfläche vermieden wird.

Weitere Vorteile, Merkmale und Einzelheiten der Erfindung ergeben sich aus der nachfolgenden Beschreibung, in der ein Ausführungsbeispiel der Erfindung anhand der beiliegenden Zeichnungen näher erläutert wird. Der Fachmann wird die in der Zeichnung, der Beschreibung und den Ansprüchen in Kombination offenbarten Merkmale zweckmäßigerweise auch einzeln betrachten und zu sinnvollen weiteren Kombinationen innerhalb des Anwendungsbereichs der beigefügten Ansprüche zusammenfassen. Insbesondere gibt es eine Vielzahl von Möglichkeiten, diese im Rahmen der vorliegenden Ansprüche abzuwandeln und weiterzubilden. Es zeigen:
- Fig. 1: eine erfindungsgemäße Sanitärwanne mit mehreren mit einer Antirutsch-Beschichtung versehenen Bereichen; und
- Fig. 2: Verfahrensschema der erfindungsgemäßen Herstellung der Sanitärwanne der Fig. 1.

Fig. 1 zeigt eine erfindungsgemäße Sanitärwanne 1 mit einem Bodenbereich 2, einer schräg im Winkel von zumindest 75° dazu verlaufenden Seitenwand 3 und einem Rand 4 der Sanitärwanne 1, welcher im Wesentlichen parallel zum Bodenbereich 2 verläuft und eine Umbiegung oder Bördelung aufweisen kann. Die Sanitärwanne 1 befindet sich auf einem Traggestell und kann als Badewanne oder als Duschwanne ausgebildet sein.

Die Sanitärwanne 1 weist mehrere Beschichtungsbereiche 5, 6, 7, 8 auf, wobei die Beschichtung zumindest bereichsweise im Bereich des Bodens 2 und des Randes 4 angeordnet ist.

Dies verhindert einerseits ein Abrutschen der Füße auf der Emaille-Oberfläche der Sanitärwanne 1 im Bereich des Bodens 2 und andererseits ein Abrutschen der Hände z.B. beim Aufstützen in der Sanitärwanne 1 oder beim Einstieg in die Sanitärwanne 1.

Der Vorteil der Antirutsch-Ausführung 5-8 liegt darin, dass sie komplett weiß oder transparent ist und keine fühlbare oder sichtbare Veränderung der glatten Emaille-Oberfläche bedingt. Optional kann an der kompletten Sichtseite der Sanitärwanne 1, also der von einer Oberseite zugängliche Bereich mit der Antirutsch-Behandlung, insbesondere einer Antirutsch-Beschichtung, versehen sein.

Das Beschichtungsmaterial weist im Bereich der Sanitärwannen besondere Vorteile auf, welche in anderen Anwendungsbereichen nur in geringerem Umfang oder gar nicht auftreten. Insbesondere das werksseitige Aufbringen unter kontrollierten Bedingungen ermöglicht eine gezieltere Einstellung der Oberflächenrauhigkeit und der Schichtdicke. Somit wird das Beschichtungsmaterial prozesssicher im Herstellungsprozess verarbeitet.

Folgendes Verfahren hat sich beim Auftragen des Materials besonders bewährt:
Es sollte eine definierte Einwirkzeit von ca. 1 Minute auf der gesamten Fläche des beabsichtigten Auftragsbereichs eingehalten werden. Unbeschichtete Bereiche können maskiert werden. Es ist allerdings auch eine allumfassende Beschichtung oder zumindest der wasserberührenden Oberflächen der Sanitärwanne möglich.

Das Beschichtungsmaterial wird nach der Einwirkzeit rückstandslos wieder abgewaschen und neutralisiert. Das Spülen erfolgt bevorzugt mit Wasser oder einem wasserhaltigen Spülmittel und die Mischung aus Wasser und Behandlungsmaterial kann dann wieder aufbereitet werden.

Anschließend kann die Sanitärwanne einer Trocknung unterzogen werden, so dass das Produkt nach der Behandlung vollständig getrocknet vorliegt. Dies kann vorzugsweise bei Temperaturen von unter 120°C erfolgen, bei welchem restliches Waschwasser verdunstet.

In Bezug auf Stahl/Email Produkte ergeben sich folgende Herausforderungen:
Wenn die Einwirkzeit überschritten wird, so gibt es eine Farbveränderung. Wird die Einwirkzeit unterschritten, so entsteht die rutschhemmende Wirkung nicht.

Da die rutschhemmende Behandlung auf das fertige Produkt aufgebracht wird, sollte das Produkt in einem bevorzugten weiteren Schritt zuverlässig getrocknet werden, um etwaige Korrosionen auf dem Weg der Auslieferung zu verhindern (insbesondere die Rückseite des C-förmigen Bördelrandes ist hier zu beachten).

Da die Flächen teilweise sehr groß sein können, ist der Prozess so zu definieren, dass die Einwirkzeit bei allen Flächenelementen in etwa gleich ist. 30-90 Sekunden stellen dabei ein bevorzugtes Optimum dar.

Zudem besteht die Herausforderung darin, dass das Material beim Abwaschen zum Ablauf läuft und somit die Einwirkzeit in den Bereichen rund ums Ablaufloch schnell größer werden kann, als eine Minute. Dies ist durch einen entsprechenden Wasserdruck beim Abwaschen zu vermeiden.

Die Antirutsch-Behandlung wird bei dem komplett fertigen Produkt einer Sanitärwanne vorgenommen und hat somit keinen Einfluss auf die Herstellprozesse von dem eigentlichen Produkt.

Die Quarzsand Partikel aus dem Stand der Technik hingegen wurden zwar auf ein fertiges Produkt aufgebracht, die Quarzsand Partikel mussten aber bei besonderen Ofenbedingungen eingebrannt werden, was einen gesonderten, zusätzlichen Ofenbrand zur Folge hat.

Da die Antirutsch-Beschichtung komplett transparent oder weiß und somit nicht sichtbar auf der Email-Oberfläche ist, kann es zudem sehr einfach partiell oder vollflächig aufgetragen werden.

Bei Badewannen konnte bisher nur das Antirutsch durch Quarzsandpartikel zum Einsatz kommen, da der Prozess des groben Emails nicht für Produkte mit Umwandungen geeignet war. Die Antirutsch-Behandlung kann nun auch bei Badewannen zum Einsatz kommen, da nicht sichtbar ist, ob das Produkt nur im Bodenbereich, oder auch an den Wandungen aufgetragen ist.

Die rutschhemmende Wirkung tritt vorzugsweise verstärkt auf, sobald sie nass ist und/oder mit Druck beaufschlagt wird.

Ein erfindungsgemäßer Verfahrensablauf ist in Fig. 2 schematisch dargestellt.

In einem ersten Schritt 100 erfolgt ein Formen eines Wannenkörpers aus einem Stahlblech. In einem Schritt 200 erfolgt ein Beschichten des Wannenkörpers zumindest an einer Oberseite mit einer Emaille-Beschichtung 201. In einem dritten Schritt 300 erfolgt ein Einbrennen der Emailbeschichtung an dem Wannenkörper bei einer Einbrenntemperatur T1. Diese Temperatur kann beispielsweise mindestens 600°C betragen.

Durch diesen Schritt ist eine fertige Sanitärwanne hergestellt, welche nun noch veredelt wird, um aus dem fertigen Produkt ein erfindungsgemäßes Produkt herzustellen.

**In** einem vierten Schritt 400 erfolgt ein zumindest bereichsweises Auftragen einer Behandlungsflüssigkeit 401, insbesondere als Beschichtungsdispersion, zur Herstellung der rutschhemmenden titandioxidhaltigen Beschichtung der erfindungsgemäßen Sanitärwanne auf der Email-Beschichtung.

**In** einem fünften Schritt 500 erfolgt ein Abwaschen des flüssigen Materials von der Email-Beschichtung nach einer Einwirkzeit. Die Waschflüssigkeit kann insbesondere Wasser sein. Das Verfahren kann zudem einen Trocknungsschritt zur Trocknung der Oberfläche von der Waschflüssigkeit umfassen. Die Temperatur der Trocknung in einem sechsten Schritt 600 kann insbesondere weniger als 200°C, vorzugsweise weniger als 120°C, betragen.

Zusammengefasst wird transparente oder weiße Beschichtung das fertige Produkt aufgetragen, dabei wird sichergestellt, dass die Einwirkzeit der Beschichtung so groß ist, dass kaum eine sichtbare Veränderung der Oberfläche erfolgt. Hierzu wird das Medium aufgetragen und nach einer definierten Einwirkzeit wieder abgewaschen. Beim Abwaschen/Reinigen der Oberfläche nach der definierten Einwirkzeit wird sichergestellt, dass die Einwirkzeit je Flächeneinheit in etwa identisch ist.

Nach dem Abwaschen wird das Produkt so getrocknet, dass weder an der Oberseite, noch an der Unterseite, noch an Hinterschnitten Feuchtigkeit verbleibt.

Die nominale Viskosität der Beschichtungsdispersion bei 25°C kann beim Auftrag geringer als 20.000 mPa*s sein, vorzugsweise zwischen 6000- 16000 mPa*s. Zur Viskositätsmessung kann ein beliebiges Viskosimeter, beispielsweise ein Rotationsviskosimeter eingesetzt werden.

Die Partikelgröße der Titandioxidpartikel in der Beschichtungsdispersion sind mikroskalar, vorzugsweise geringer als 60 µm, besonders bevorzugt geringer als 25 µm, insbesondere geringer als 10 µm.

Das Mittel zur Behandlung kann mit einer Auftragsmenge von bis zu 200ml/m² aufgetragen werden, vorzugsweise von 80 - 120 ml/m². Die antirutschhemmende Beschichtung kann einen Anteil an Titandioxid von zumindest 1,7 mg/m², vorzugsweise 2-10 mg/m² als mittleres Flächengewicht aufweisen.

Die Form der Titandioxidpartikel sind Stäbchen. Diese Stäbchen sorgen für den Antirutscheffekt, da sie im nassen Zustand der behandelten Fläche "hervorstehen" und somit den Grip-Effekt auslösen.

Die werkseitig-einstellbaren Abscheidezeiten, Titandioxidkonzentration und die gesamte Formulierung der Behandlungs- bzw. Beschichtungsmasse sind derart abgestimmt, dass ein Gleitreibkoeffizient für die erfindungsgemäße Sanitärwanne zwischen 0,3 - 0,6; vorzugsweise 0,35 - 0,55, ab 0,45 Bewertungsgruppe "C" nach DGUV-Bewertungsgruppe eingestellt wird. Der Gleitreibungskoeffizient kann vorzugsweise gemäß der DIN EN ISO 8295 bestimmt werden.

### Bezugszeichenliste

- 1: Sanitärwanne
- 2: Bodenbereich
- 3: Seitenwand
- 4: Rand
- 5: Beschichtungsbereich bzw. Beschichtung
- 6: Beschichtungsbereich bzw. Beschichtung
- 7: Beschichtungsbereich bzw. Beschichtung
- 8: Beschichtungsbereich bzw. Beschichtung

- 100: Formen eines Wannenkörpers
- 200: Beschichten mit einer Emailbeschichtung
- 201: Emailbeschichtung
- 300: Einbrennen der Emailbeschichtung
- 400: Auftragen einer rutschhemmenden Beschichtungsflüssigkeit
- 401: Beschichtungsflüssigkeit
- 500: Abwaschen des flüssigen Materials
- 600: Trocknen des Wannenkörpers

## Patentansprüche

1. Sanitärwanne (1) mit einem geformten Wannenkörper aus einem Stahlblech, der zumindest an einer Oberseite mit einer Emailbeschichtung (201) versehen ist, wobei auf der Emailbeschichtung (201) zumindest bereichsweise eine rutschhemmende titandioxidhaltige Beschichtung (5-8) aufgebracht ist, **dadurch gekennzeichnet, dass** die Beschichtung als partikuläre Beschichtung ausgebildet ist mit einem Bedeckungsgrad der Email-oberfläche im Beschichtungsbereich von weniger als 50%.

2. Sanitärwanne nach Anspruch 1, **dadurch gekennzeichnet, dass** die Beschichtung (5-8) im Beschichtungsbereich einen Anteil an Titandioxid mit einem mittleren Flächengewicht von zumindest 1,7 mg/m², vorzugsweise 2-10 mg/m² aufweist.

3. Sanitärwanne nach Anspruch 1 oder 2, **dadurch gekennzeichnet, dass** die Beschichtung (5-8) zusätzlich zum Titandioxid eine keramische Komponente, insbesondere Obsidian, aufweist.

4. Sanitärwanne nach einem der vorhergehenden Ansprüche, **dadurch gekennzeichnet, dass** zumindest ein Teil des Titandioxids als Brookit oder besonders bevorzugt als Anatas ausgebildet ist.

5. Sanitärwanne nach einem der vorhergehenden Ansprüche, **dadurch gekennzeichnet, dass** die Verteilung des Titandioxids im Beschichtungsbereich (5-8) um weniger als 30% des mittleren Flächengewichts variiert.

6. Sanitärwanne nach einem der vorhergehenden Ansprüche, **dadurch gekennzeichnet, dass** das Titandioxid als Partikel ausgebildet sind, wobei ein überwiegender Teil der Partikel eine Stäbchenform aufweisen.

7. Sanitärwanne nach einem der vorhergehenden Ansprüche, **dadurch gekennzeichnet, dass** die Sanitärwanne im Beschichtungsbereich einen Gleitreibkoeffizient für die erfindungsgemäße Sanitärwanne zwischen 0,3 - 0,6; vorzugsweise 0,35 - 0,55, insbesondere zwischen 0,45 und 0,55, aufweist.

8. Sanitärwanne nach einem der vorhergehenden Ansprüche, **dadurch gekennzeichnet, dass** die Sanitärwanne (1) einen Bodenbereich (2), eine Seitenwand (3) und einen Wannenrand (4) aufweist, wobei die Sanitärwanne (1) die Beschichtung (5-8) zumindest bereichsweise im Bereich des Bodens (2) und des Wannenrandes (4) aufweist.

9. Verfahren zur Herstellung einer Sanitärwanne **gekennzeichnet durch** zumindest die folgenden Schritte:
A Formen (100) eines Wannenkörpers aus einem Stahlblech;
B Beschichten (200) des Wannenkörpers zumindest an einer Oberseite mit einer Emailbeschichtung (201);
C Einbrennen (300) der Emailbeschichtung (201) an dem Wannenkörper bei einer Einbrenntemperatur T1;
D zumindest bereichsweises Auftragen (400) einer Beschichtungsflüssigkeit (401), als Beschichtungsdispersion, zur Herstellung einer rutschhemmenden titandioxidhaltigen Beschichtung (5-8) auf Emailbeschichtung (201),
E Abwaschen (500) des flüssigen Materials (401) von der Emailbeschichtung (201) nach einer Einwirkzeit,
**dadurch gekennzeichnet, dass** die Einwirkzeit der flüssigen Beschichtungsdispersion (401) zwischen 30 und 90 Sekunden beträgt.

10. Verfahren nach Anspruch 9, **dadurch gekennzeichnet, dass** die Beschichtungsdispersion (401) zumindest 2 Gew.%, vorzugsweise zwischen 3 und 6 Gew.% des Titandioxids, aufweist.

11. Verfahren nach einem der vorhergehenden Ansprüche 9 oder 10, **dadurch gekennzeichnet, dass** die Beschichtungsdispersion (401) Glycerin, vorzugsweise zumindest zu 50 Gew.% Glycerin, aufweist.

12. Verfahren nach einem der vorhergehenden Ansprüche 9 bis 11, **dadurch gekennzeichnet, dass** das Abwaschen (500) mit Wasser oder einem wasserhaltigen Spülmittel erfolgt.

13. Verfahren nach einem der vorhergehenden Ansprüche 9 bis 12, **dadurch gekennzeichnet, dass** die Temperatur während des Auftrags (400) in Schritt D oder während der Einwirkzeit weniger als die Einbrenntemperatur T1, vorzugsweise weniger als 200°C, besonders bevorzugt weniger als 120°C, insbesondere zwischen 10-50°C beträgt.

## Claims

1. Sanitary tub (1) having a formed tub body made of sheet steel, which is provided with an enamel coating (201) on at least one upper side, wherein an anti-slip coating (5-8) containing titanium dioxide is applied at least in some areas on the enamel coating (201), **characterized in that** the coating is designed as a particulate coating with a degree of coverage of the enamel surface in the coating area of less than 50%.

2. Sanitary tub according to claim 1, **characterized in that** the coating (5-8) in the coating area has a proportion of titanium dioxide with an average surface weight of at least 1.7 mg/m², preferably 2-10 mg/m².

3. Sanitary tub according to claim 1 or 2, **characterized in that** the coating (5-8) comprises a ceramic component, in particular obsidian, in addition to titanium dioxide.

4. Sanitary tub according to one of the preceding claims, **characterized in that** at least part of the titanium dioxide is in the form of brookite or, particularly preferably, anatase.

5. Sanitary tub according to one of the preceding claims, **characterized in that** the distribution of titanium dioxide in the coating area (5-8) varies by less than 30% of the average surface weight.

6. Sanitary tub according to one of the preceding claims, **characterized in that** the titanium dioxide is formed as particles, wherein a majority of the particles has a rod shape.

7. Sanitary tub according to one of the preceding claims, **characterized in that** the sanitary tub has a coefficient of sliding friction in the coating area for the sanitary tub according to the invention of between 0.3 and 0.6, preferably between 0.35 and 0.55, in particular between 0.45 and 0.55.

8. Sanitary tub according to one of the preceding claims, **characterized in that** the sanitary tub (1) has a base area (2), a side wall (3) and a tub rim (4), wherein the sanitary tub (1) has the coating (5-8) at least in some areas in the region of the base (2) and the tub rim (4).

9. Method for producing a sanitary tub, **characterized by** at least the following steps of:
A forming (100) a tub body from a steel sheet;
B coating (200) the tub body at least on one upper side with an enamel coating (201);
C baking (300) the enamel coating (201) onto the tub body at a baking temperature T1;
D application (400) at least in sections of a coating liquid (401), as a coating dispersion, to produce an anti-slip coating (5-8) containing titanium dioxide on the enamel coating (201),
E washing off (500) the liquid material (401) from the enamel coating (201) after an exposure time,
**characterized in that** the exposure time of the liquid coating dispersion (401) is between 30 and 90 seconds.

10. Method according to claim 9, **characterized in that** the coating dispersion (401) comprises at least 2% by weight, preferably between 3 and 6% by weight, of titanium dioxide.

11. Method according to one of the preceding claims 9 or 10, **characterized in that** the coating dispersion (401) comprises glycerin, preferably at least 50% by weight of glycerin.

12. Method according to one of the preceding claims 9 to 11, **characterized in that** the washing off (500) is carried out with water or a water-containing detergent.

13. Method according to one of the preceding claims 9 to 12, **characterized in that** the temperature during application (400) in step D or during the exposure time is less than the baking temperature T1, preferably less than 200°C, particularly preferably less than 120°C, in particular between 10 and 50°C.

## Revendications

1. Bac sanitaire (1) avec un corps de bac mis en forme à partir d'une tôle d'acier, qui est muni au moins sur sa face supérieure d'un revêtement émaillé (201), dans lequel un revêtement antidérapant (5-8) contenant du dioxyde de titane est appliqué au moins par zones sur le revêtement émaillé (201), **caractérisé en ce que** le revêtement est conçu comme un revêtement en particules avec un taux de couverture de la surface émaillée dans la zone de revêtement inférieur à 50 %.

2. Bac sanitaire selon la revendication 1, **caractérisé en ce que** le revêtement (5-8) présente dans la zone de revêtement une proportion de dioxyde de titane ayant un poids moyen par unité de surface d'au moins 1,7 mg/m², de préférence de 2 à 10 mg/m².

3. Bac sanitaire selon la revendication 1 ou 2, **caractérisé en ce que** le revêtement (5-8) comporte, outre le dioxyde de titane, une composante céramique, en particulier de l'obsidienne.

4. Bac sanitaire selon l'une des revendications précédentes, **caractérisé en ce qu'**une partie au moins du dioxyde de titane se présente sous forme de brookite ou, en particulier, d'anatase.

5. Bac sanitaire selon l'une des revendications précédentes, **caractérisé en ce que** la distribution du dioxyde de titane dans la zone de revêtement (5-8) varie de moins de 30 % du poids moyen par unité de surface.

6. Bac sanitaire selon l'une des revendications précédentes, **caractérisé en ce que** le dioxyde de titane est conformé comme des particules, la majeure partie des particules se présentant sous la forme de bâtonnets.

7. Bac sanitaire selon l'une des revendications précédentes, **caractérisé en ce qu'**il présente dans la zone de revêtement un coefficient de frottement de glissement pour le bac sanitaire selon la présente invention compris entre 0,3 et 0,6, de préférence entre 0,35 et 0,55, en particulier entre 0,45 et 0,55.

8. Bac sanitaire selon l'une des revendications précédentes, **caractérisé en ce que** le bac sanitaire (1) présente une zone de fond (2), une paroi latérale (3) et un bord de bac (4), le bac sanitaire (1) comportant le revêtement (5-8) au moins par zones dans la région du fond (2) et du bord de bac (4).

9. Procédé pour la fabrication d'un bac sanitaire, **caractérisé en ce qu'**il comprend au moins les étapes suivantes :
A mise en forme (100) d'un corps de bac à partir d'une tôle d'acier ;
B revêtement (200) du corps de bac au moins sur une face supérieure avec un revêtement émaillé (201) ;
C cuisson (300) du revêtement émaillé (201) sur le corps de bac à une température de cuisson T1 ;
D application au moins par zones (400) d'un liquide de revêtement (401), sous la forme d'une dispersion de revêtement, pour produire un revêtement antidérapant (5-8) contenant du dioxyde de titane sur le revêtement émaillé (201) ;
E rinçage (500) du matériau liquide (401) du revêtement émaillé (201) après un temps d'action,
**caractérisé en ce que** le temps d'action de la dispersion de revêtement liquide (401) dure entre 30 et 90 secondes.

10. Procédé selon la revendication 9, **caractérisé en ce que** la dispersion de revêtement (401) contient au moins 2 % en poids, de préférence entre 3 et 6 % en poids, du dioxyde de titane.

11. Procédé selon l'une des revendications 9 ou 10, **caractérisé en ce que** la dispersion de revêtement (401) contient de la glycérine, de préférence à raison d'au moins 50 % en poids de glycérine.

12. Procédé selon l'une des revendications 9 à 11, **caractérisé en ce que** le rinçage (500) est effectué avec de l'eau ou avec un agent de rinçage contenant de l'eau.

13. Procédé selon l'une des revendications 9 à 12, **caractérisé en ce que** la température pendant l'application (400) au cours de l'étape D ou pendant le temps d'action est inférieure à la température de cuisson T1, de préférence inférieure à 200 °C, en particulier inférieure à 120 °C, notamment comprise entre 10 et 50 °C.
